# FASCICULE DE BREVET EUROPEEN

(11) **EP 0 213 991 B1**
(45) Date de publication et mention de la délivrance du brevet: **25.01.1989**
(21) Numéro de dépôt: 86401584.7
(22) Date de dépôt: 16.07.1986
(51) Int. Cl.: C23C 8/22

(54) **Procédé de cémentation rapide dans un four continu**
Beschleunigtes Karburierungsverfahren in einem kontinuierlichen Ofen
Process for rapid cementation in a continuous furnace

(30) Priorité: 14.08.1985 FR 8512380
(43) Date de publication de la demande: 11.03.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Queille, Philippe, F-78220 Viroflay (FR)
(74) Mandataire: Vesin, Jacques

(56) Documents cités:
- EP-A- 0 049 531
- EP-A- 0 049 532
- DE-A- 3 310 733
- FR-A- 2 439 241
- GB-A- 2 092 183
- CHEMICAL ABSTRACTS, vol. 87, no. 6, 1977, page 218, résumé no. 42820u, Columbus, Ohio, US; & JP-A-76 24 983 (NIPPON KINZOKU CO. LTD.) 28-07-1976

## Description

La présente invention concerne un procédé de cémentation rapide dans un four continu fermé dans lequel on injecte un gaz porteur et éventuellement un hydrocarbure susceptibles d'engendrer aux températures usuelles de cémentation, une atmosphère de composition prédéterminée, ayant une concentration nominale en monoxyde de carbone, une porte du four étant ouverte avec une périodicité déterminée pour permettre le passage d'une charge à cémenter, l'ouverture de cette porte engendrant notamment une augmentation de la concentration des espèces oxydantes dans l'atmosphère dudit four.

Un four continu fermé est un four dans lequel on introduit à intervalles de temps réguliers des charges à traiter qui avancent à faible vitesse dans celui-ci, traversant successivement une zone de montée en température des charges, une zone de cémentation des pièces de la charge et une zone de diffusion desdites pièces. Un four continu fermé peut comporter des sas d'entrée et de sortie qui diminuent partiellement l'augmentation de la concentration des espèces oxydantes dans l'atmosphère et peut comporter également des portes de séparation non étanches entre chaque zone.

L'injection de gaz porteur et d'hydrocarbure engendre une atmosphère de composition prédéterminée lorsque le four est en équilibre, c'est-à-dire notamment lorsque les portes du four sont fermées. Cette atmosphère est constituée de:

Dans un four continu, l'introduction d'une charge provoque, lors de l'ouverture d'une porte, des entrées d'air importantes engendrant des espèces oxydantes. L'augmentation de la concentration des espèces oxydantes dans l'atmosphère du four engendre une diminution rapide du potentiel carbone.

Il a été proposé dans le brevet américain 4145 232 de multiplier le débit de gaz porteur par deux lors de l'ouverture de la porte du four pour l'introduction de la charge et de revenir au débit initial habituel de gaz porteur lors de la fermeture de la porte.

Un tel procédé n'est pas satisfaisant.

En effet, dans un tel procédé, quel que soit le fort débit de gaz porteur injecté dans le four, on ne peut éviter une remontée des espèces oxydantes dans le four, donc une augmentation de leur concentration et une diminution corrélative du potentiel carbone.

Le potentiel carbone dans la zone de cémentation du four, où se produit la réaction d'équilibre: peut se définir par la relation: k(T) = cte fonction de la température [CO] = concentration en monoxyde de carbone (CO_{Z}j = concentration en dioxyde de carbone.

Or, quel que soit le débit de gaz injecté dans le four, la concentration en monoxyde de carbone dans le four reste sensiblement constante. Par conséquent, une augmentation de la concentration en dioxyde de carbone entraîne nécessairement une diminution du potentiel carbone.

Le procédé selon l'invention permet d'éviter ces inconvénients. Il est caractérisé en ce que l'on augmente avec la même périodicité la concentration en monoxyde de carbone de l'atmosphère injectée dans le four, de manière à compenser l'augmentation de la concentration en espèces oxydantes du four et maintenir ainsi sensiblement constant le potentiel carbone de l'atmosphère de cémentation du four pendant toute la durée de cémentation desdites pièces. Si le monoxyde de carbone est formé dans le four après craquage d'un des éléments source du gaz porteur, l'augmentation de concentration de monoxyde de carbone s'entend comme l'augmentation corrélative de l'élément . générateur. Ainsi, dans la pratique la plus courante, le gaz porteur comprend de l'azote et un alcool, de préférence le méthanol (ou l'éthanol). L'augmentation de concentration de monoxyde de carbone signifie dans ce cas une augmentation corrélative de la concentration de méthanol dans le gaz porteur.

De préférence, dès l'ouverture de la porte du four on augmente la concentration en monoxyde de carbone de l'atmosphère, de manière à compenser l'augmentation de dioxyde de carbone en vue de maintenir un potentiel carbone sensiblement constant. Pour assurer un renouvellement rapide de l'atmosphère du four et donc une augmentation plus rapide de la concentration en monoxyde de carbone, on accompagnera de préférence cette augmentation de concentration de monoxyde de carbone par une augmentation de débit du gaz porteur.

Dans ce cas, on utilisera de préférence un débit de gaz porteur de 1,5 à 4 fois le débit "nominal" de gaz porteur, correspondant à la phase de traitement de la charge (cémentation et/ou diffusion).

Selon une première variante de réalisation de l'invention, on attendra la fermeture de la porte du four pour commencer l'injection de gaz porteur à forte concentration en monoxyde de carbone. De cette manière, on réalise une économie de gaz porteur puisque lorsque la porte est ouverte, l'augmentation de la concentration en espèces oxydantes ne peut être évitée.

Selon une variante préférentielle de l'invention, l'ouverture de la porte du four sera précédée de quelques instants par une injection de gaz porteur à forte concentration en monoxyde de carbone, cette injection se poursuivant au moins jusqu'à la fermeture de la porte et éventuellement après fermeture de celle-ci, dans des conditions de durée précisées ci-après. La suralimentation en monoxyde de carbone peut être temporisée lorsque le cycle se déroule de manière programmée. C'est ainsi qu'il est aisé de prévoir une temporisation après la fermeture de la porte, avant de revenir au débit "nominal" de monoxyde de carbone. De même, on peut prévoir un prédéclanchement de la suralimentation en monoxyde de carbone synchronisé sur l'ouverture de la porte.

Bien entendu, dans tous les cas décrits ci-dessus, l'injection de gaz porteur à forte concentration en monoxyde de carbone peut s'accompagner ou non d'une augmentation de débit de gaz porteur, de préférence dans les limites mentionnées plus haut.

Dans toutes les variantes envisagées ci-dessus, la durée de l'injection de gaz porteur ayant une concentration en monoxyde de carbone supérieure à la valeur nominale sera comprise entre 5 % et 50 % de la durée totale du traitement.

Le gaz porteur de concentration en monoxyde de carbone supérieure à la valeur nominale sera de préférence obtenu à partir d'un mélange azote-méthanol, avec un rapport en volume

Le gaz porteur de concentration en monoxyde de carbone égale à la valeur nominale sera également obtenu à partir d'un mélange azote- méthanol dans un rapport volumique ayant, de préférence, la valeur

L'invention sera mieux comprise à l'aide des exemples de réalisation suivants, donnés à titre non limitatif, conjointement avec les figures qui représentent:
- les figures 1 et 2, les variations d'atmosphère selon l'art antérieur;
- les figures 3 et 4, les variations d'atmosphère selon l'invention;
- la figure 5, les variations du potentiel carbone selon l'art antérieur et selon l'invention.

Dans un four continu (ou "push-furnace" en anglais), on introduit toutes les quelques minutes (généralement de 4 à 20 minutes) une charge constituée de pièces en acier à cémenter. Ce four comporte généralement successivement une porte d'entrée, un sas d'entrée, une zone de cémentation et une zone de diffusion, éventuellement séparée par des portes, un sas de sortie avec bac de trempe.

L'atmosphère engendrée dans le four est de type "endothermique", c'est-à-dire riche principalement en espèces hydrogène, monoxyde de carbone et azote, obtenue à partir d'un générateur, ou d'azote et de corps destinée à créer dans le four les espèces CO et H₂ pouvant être du méthanol seul (solution préférée), des mélanges éthanol-oxydant (H₂0, Air, C0₂ ...) ou équivalents, auxquels on ajoute éventuellement jusqu'à 10 % d'hydrocarbure (CH₄, C₃H₈ ...) pour contrôler le potentiel carbone et parfois jusqu'à 5 % d'ammoniac pour des traitements particuliers comme la carbonitruration (cémentation activée à l'ammoniac).

Pour l'introduction d'une charge dans le four, on ouvre la porte d'entrée, ce qui provoque des entrées importantes non contrôlées d'espèces oxydantes (0₂ ou C0₂, H₂0, issus de la combustion de l'atmosphère du four avec l'air extérieur).

Dans les procédés actuellement connus (figures 1 et 2), l'ouverture de la porte du four, périodiquement, aux instants tₒ, t₁, t₂,..., provoque (figure 1) une très rapide augmentation de la concentration en dioxyde de carbone de l'atmosphère du four, celle-ci passant presque instantanément (quelques dizaines de secondes, ou plus) d'une concentration [CO₂]₁, par exemple de 0,15 % à une concentration [CO₂]₂ pouvant atteindre 1 %, soit environ 6 fois supérieure. (Valeurs très variables selon les fours et le traitement).

Compte tenu de la faible concentration en dioxyde de carbone dans l'atmosphère du four, la concentration de monoxyde de carbone peut être considérée comme constante pendant tout le procédé. Par conséquent, le potentiel carbone varie très fortement dans la zone de cémentation du four, selon la courbe C, illustrée sur la figure 5. Il peut diminuer jusqu'à une valeur P.C_{M} de l'ordre de 0,1 à 0,3 % pour une température de cémentation de 920° C par exemple. (La valeur de consigne du potentiel carbone à cette température est souvent de l'ordre de 0,8 à 1,0 %.) Le reconditionnement du four jusqu'à la valeur de consigne prend pratiquement tout l'intervalle de temps to à t, séparant deux introductions successives. Dans ces conditions, le transfert de carbone qui ne devient efficace qu'aux environs de la valeur P.Cₘ (définie ci-après) valeur atteinte après un intervalle de temps T (T pouvant représenter jusqu'à la moitié de l'intervalle de temps t, - to séparant l'introduction de 2 charges), la cémentation des pièces pendant chacune des périodes T sera pratiquement nulle et l'on risque même, dans certains cas, de provoquer une décarburation des pièces dans cette période. Par conséquent, la cémentation n'ayant lieu que pendant les intervalles de temps to + T à t₁, t, + T à t₂, etc..., la profondeur de cémentation pour une dureté déterminée est faible. En fixant initialement une profondeur et une dureté déterminées, la durée du traitement de cémentation est donc considérablement allongée.

La figure 2, à titre indicatif représente le débit de gaz porteur injecté dans le four selon la solution connue du brevet américain cité plus haut, ce débit ayant normalement la valeur DL lorsque la porte est fermée, et une valeur DH lorsque la porte du four est ouverte, sensiblement égale à 2 fois DL ou plus.

Selon l'invention (figures 3 et 4), on augmente la concentration en monoxyde de carbone de l'atmosphère injectée dans le four lors de l'enfournement d'une nouvelle charge (ou lors du défournement, si celui-ci provoque une perturbation similaire) ou peu de temps auparavant de manière à anticiper l'augmentation de concentration en espèces oxydantes, sans atteindre une activité carbone de l'atmosphère égale à 1, ce qui engendrerait de la suie sur les pièces. Cette augmentation de concentration se fait généralement pendant toute la durée de l'ouverture de la porte du four. Elle se poursuit généralement après la fermeture de cette porte afin de revenir plus rapidement au potentiel carbone de consigne. Cette mesure est doublement favorable car elle permet, d'une part, de maintenir le potentiel carbone de l'atmosphère à une valeur suffisante pour qu'il y ait transfert de carbone de l'atmosphère dans la pièce mais elle permet également d'autre part d'accélérer ce transfert vers la pièce, puisque la vitesse de transfert du carbone dépend, dans la phase de cémentation, du produit pH₂ x pCo, qui sont les pressions partielles respectives de H₂ et CO dans le four (égales ici aux concentrations).

Cette augmentation de concentration en monoxyde de carbone se fait par injection dans le four de monoxyde de carbone ou, de préférence, d'un produit susceptible de se décomposer, dans l'atmosphère du four pour engendrer ce monoxyde de carbone.

En régime "normal" (portes fermées), l'atmosphère injectée dans le four est soit, celle d'un générateur endo à débit constant, soit de préférence, un mélange azote/méthanol ou équivalent comme décrit précédémment. Ainsi, selon l'invention (figures 3, 4 et 5), on augmente l'injection, pendant le temps à t', de monoxyde de carbone dont la concentration passe de [CO], (qui est généralement de l'ordre de 20 % en volume) à [CO]₂ (qui est de l'ordre de 27 % en volume).

Ceci se traduit (figure 5) par un potentiel carbone dont les variations sont représentées par les courbes C₂. On réglera le débit de cette suralimentation en monoxyde de carbone (ou du corps qui l'engendre) et sa durée pour ne pas descendre sensiblement sous la valeur P.Cₘ du potentiel carbone, valeur en-dessous de laquelle l'atmosphère ne serait pas cémentante. Par exemple, pour un acier de type 16NC6 et une température de cémentation de 920°C on règlera ces différents paramètres pour ne pas descendre sous une valeur d'environ 0,4 % de potentiel carbone. Ainsi, grâce également à l'augmentation de la vitesse de transfert du carbone, on améliore la rapidité des procédés de cémentation en continu, toutes choses égales par ailleurs.

La méthode la plus simple pour mettre en oeuvre l'invention est d'utiliser un mélange azote- méthanol pour engendrer l'atmosphère du four, et de faire varier les proportions relatives d'azote et de méthanol.

Pendant la période correspondant à l'ouverture, on augmente la proportion de méthanol dans le mélange, cette augmentation pouvant aller jusqu'à l'introduction de méthnol pur pendant ou au cours de cette brève période. Mais il est préférable de maintenir au moins 10 % et de préférence au moins 20 % d'azote dans le mélange injecté dans le four.

Pour plus de simplicité, on peut simultanément faire varier le débit du mélange et les proportions de celui-ci, de manière à maintenir sensiblement constant le débit d'azote. Cette variante est celle représentée sur la figure 4 avec un débit D'_{H} de to à to + At', etc... d'un mélange comportant 20 % d'azote et 80 % de méthanol et un débit D'_{L}, inférieur à D'_{H} d'un mélange contenant 40 % d'azote et 60 % de méthanol.

L'invention sera mieux comprise à l'aide des exemples comparatifs ci-après:

### Exemple 1 :

Cet exemple représente l'art antérieur typiquement utilisé jusqu'à ce jour.

Dans un four continu poussant, on réalise la cémentation de pièces de transmission en acier de nuance 16NC6, pour lesquelles la profondeur de cémentation recherchée à 550 HV1 est de 0,7 à 0,9 mm. La température du four est de 920° C, les charges, introduites toutes les 7 minutes, étant de 150 kg. Le potantiel carbone que l'on cherche à maintenir, en zone de cémentation, est de 0,8 %. La durée de l'ouverture de la porte de chargement, à l'entrée du four, est de 27 secondes.

L'atmosphère injectée dans le four est obtenue à l'aide d'un mélange azote-méthanol, dans le rapport 40/60 (atmosphère dite "endothermique"). Le débit de l'atmosphère injectée est de 19 m³/heure. La consommation d'atmosphère par cycle (de 7 minutes) est donc de 2,22 ₘ3).

Les variations du potentiel carbone relevées dans le four sont représentées sur la figure 6. Le potentiel carbone, qui était de 0,8 % avant l'ouverture de la porte, chute à 0,1 % après une minute puis remonte progressivement à 0,8 % (0,4 % après 3 minutes).

### Exemple 2:

Dans le même four, toutes choses égales par ailleurs, on traite les mêmes pièces pour obtenir les mêmes conditions finales que dans l'exemple 1. L'atmosphère injectée dans le four dans l'exemple précédant est remplacée par une atmosphère de composition variable, pendant des durées variables, représentées sur la figure 7.

Trente secondes avant l'ouverture de la porte et pendant deux minutes, on injecte l'atmosphère Atm (2) avec un rapport azote/méthanol égal à 20/80 sous un débit de 24 m³/h. Puis on injecte l'atmosphère Atm (1) sous un débit de 12 m³/h, pendant 3 minutes et 50 secondes. Le consommation de gaz pendant un cycle est de 1,57 m³. Les variations du potentiel carbone sont représentées sur la figure 8 à l'échelle. (A noter que sur l'échelle des temps (figures 6, 7 et 8), F représente l'instant de fermeture de la porte du four). La profondeur cémentée à 550 HV1 des pièces du lot est comprise entre 0,7 et 0,9 mm.

Ainsi, on a réduit la durée du cylce de 17 % (de 7 mn à 5 mn 50 s) et la consommation d'atmosphère de 29 %. Une telle réduction de temps de cycles, toutes choses égales par ailleurs, représente un gain considérable pour l'homme de métier.

## Revendications

1. Procédé de cémentation rapide dans un four continu fermé dans lequel on injecte un gaz porteur et un hydrocarbure susceptibles d'engendrer aux températures usuelles de cémentation, une atmosphère de composition prédéterminée, ayant une concentration nominale en monoxyde de carbone, une porte du four étant ouverte avec une périodicité déterminée pour permettre le passage d'une charge à cémenter, l'ouverture de cette porte engendrant notamment une augmentation de la concentration des espèces oxydantes dans l'atmosphère dudit four, caractérisé en ce que l'on augmente avec la même périodicité la concentration en monoxyde de carbone de l'atmosphère injectée dans le four, de manière à compenser l'augmentation de la concentration en espèces oxydantes du four et maintenir ainsi sensiblement constant le potentiel carbone de l'atmosphère de cémentation du four pendant toute la durée de cémentation desdites pièces.

2. Procédé de cémentation rapide dans un four continu fermé selon la revendication 1, caractérisé en ce que l'augmentation de la concentration de monoxyde de carbone se fait dès l'ouverture de la porte.

3. Procédé de cémentation rapide dans un four continu fermé selon la revendication 2, caractérisé en ce que dès la fermeture de la porte du four, on ramène la concentration en monoxyde de carbone de l'atmosphère injectée à sa valeur nominale dans la composition prédéterminée.

4. Procédé de cémentation rapide dans un four continu fermé selon la revendication 2, caractérisé en ce que dès la fermeture de la porte du four, mais avec une temporisation réglable, on ramène la concentration en monoxyde de carbone de l'atmosphère injectée à sa valeur nominale dans la composition prédéterminée.

5. Procédé de cémentation rapide dans un four continu fermé selon les revendications 1 à 4, caractérisé en ce que l'injection de monoxyde de carbone précède de quelques instants l'ouverture de la porte.

6. Procédé de cémentation rapide dans un four continu fermé selon la revendication 1, caractérisé en ce que l'augmentation de la concentration en monoxyde de carbone se fait dès la fermeture de la porte ou précède celle-ci de quelques instants lorsque la durée de l'ouverture de la porte est prédéterminée, pendant un intervalle de temps prédéterminé, avant retour à la concentration nominale.

7. Procédé de cémentation rapide dans un four continu fermé selon les revendications 1 à 6, caractérisé en ce que le retour à la valeur nominale de la concentration en monoxyde de carbone de l'atmosphère injectée s'effectue lorsque le potentiel carbone mesuré dans l'enceinte est revenu sensiblement à une valeur de consigne prédéterminée.

8. Procédé de cémentation rapide dans un four continu fermé selon les revendications 1 à 7, caractérisé en ce que le débit de l'atmosphère injectée dans le four est augmenté au moins pendant une partie de la durée de l'injection d'atmosphère à concentration en monoxyde de carbone supérieure à la valeur nominale.

9. Procédé de cémentation rapide dans un four continu fermé selon la revendication 8, caractérisé en ce que l'augmentation de débit de gaz porteur correspond à 1,5 à 4 fois la valeur nominale du débit.

10. Procédé de cémentation rapide dans un four continu fermé selon la revendication 9, caractérisé en ce que la durée de l'injection du gaz porteur ayant une concentration en monoxyde de carbone supérieure à la valeur nominale est comprise entre 5 et 50 % de la durée totale du traitement.

11. Procédé de cémentation rapide dans un four continu fermé selon les revendications 1 à 10, caractérisé en ce que le gaz porteur à concentration en CO supérieure à la valeur nominale est obtenu au moins partiellement à partir d'un mélange azote-méthanol avec un rapport volumique N₂ et MeOH représentant respectivement les concentrations en azote et en méthanol.

12. Procédé de cémentation rapide dans un four continu fermé selon les revendications 1 à 11, dans lequel on utilise un mélange d'azote et de méthanol pour engendrer le gaz porteur, caractérisé en ce que le débit d'azote reste constant pendant toute la durée du procédé, le débit de méthanol variant selon les variations de concentration de l'atmosphère en monoxyde de carbone.

## Patentansprüche

1. Verfahren zur schnellen Aufkohlung in einem kontinuierlichen geschlossenen Ofen, in welchen man ein Trägergas und einen Kohlenwasserstoff einspritzt, die bei üblichen Aufkohlungstemperaturen eine Atmosphäre vorbestimmter Zusammensetzung mit einer Nennkonzentration an Kohlenmonoxid erzeugen können, wobei eine Tür des Ofens mit einer Periodizität geöffnet wird, die so bestimmt ist, daß der Durchgang einer aufzukohlenden Charge gestattet wird, und die Öffnung dieser Tür insbesondere einen Anstieg der Konzentration oxidierender Verbindungen in der Atmosphäre des Ofens bewirkt, dadurch gekennzeichnet, daß man mit der gleichen Periodizität die Kohlenmonoxidkonzentration der in den Ofen eingespritzten Atmosphäre derart steigert, daß der Anstieg der Konzentration an oxidierenden Verbindungen des Ofens kompensiert wird und so das Kohlenstoffpotential der Aufkohlungsatmosphäre des Ofens während der gesamten Dauer der Aufkohlung der Stücke im wesentlichen konstant gehalten wird.

2. Verfahren zur schnellen Aufkohlung in einem kontinuierlichen geschlossenen Ofen nach Anspruch 1, dadurch gekennzeichnet, daß der Anstieg der Kohlenmonoxidkonzentration von der Öffnung der Tür an erfolgt.

3. Verfahren zur schnellen Aufkohlung in einem kontinuierlichen geschlossenen Ofen nach Anspruch 2, dadurch gekennzeichnet, daß man vom Verschließen der Ofentür an die Kohlenmonoxidkonzentration der eingespritzten Atmosphäre auf ihren Nennwert in der vorbestimmten Zusammensetzung zurückbringt.

4. Verfahren zur schnellen Aufkohlung in einem kontinuierlichen geschlossenen Ofen nach Anspruch 2, dadurch gekennzeichnet, daß man von dem Verschließen der Ofentür an, aber mit einer regulierbaren Verzögerung die Kohlenmonoxidkonzentration der eingespritzten Atmosphäre auf ihren Nennwert in der vorbestimmten Zusammensetzung zurückbringt.

5. Verfahren zur schnellen Aufkohlung in einem kontinuierlichen geschlossenen Ofen nach den Ansprüchen 1 bis 4, dadurch gekennzeichnet, daß die Kohlenmonoxideinspritzung einige Augenblicke der Öffnung der Tür vorausgeht.

6. Verfahren zur schnellen Aufkohlung in einem kontinuierlichen geschlossenen Ofen nach Anspruch 1, dadurch gekennzeichnet, daß der Anstieg der Kohlenmonoxidkonzentration während eines vorbestimmten Zeitintervalls vor einer Rückkehr zu der Nennkonzentration von dem Verschließen der Tür an erfolgt oder diesem einige Augenblicke vorausgeht, wenn die Dauer der Öffnung der Tür vorbestimmt ist.

7. Verfahren zur schnellen Aufkohlung in einem kontinuierlichen geschlossenen Ofen nach den Ansprüchen 1 bis 6, dadurch gekennzeichnet, daß die Rückkehr zu dem Nennwert der Kohlenmonoxidkonzentration der eingespritzten Atmosphäre erfolgt, wenn das in der Einfassung gemessene Kohlenstoffpotential im wesentlichen auf einen vorbestimmten Einstellwert zurückgekommen ist.

8. Verfahren zur schnellen Aufkohlung in einem kontinuierlichen geschlossenen Ofen nach den Ansprüchen 1 bis 7, dadurch gekennzeichnet, daß der Durchsatz der in den Ofen eingespritzten Atmosphäre wenigstens während eines Teiles der Dauer des Einspritzens der Atmosphäre auf eine Kohlenmonoxidkonzentration oberhalb des Nennwertes gesteigert wird.

9. Verfahren zur schnellen Aufkohlung in einem kontinuierlichen geschlossenen Ofen nach Anspruch 8, dadurch gekennzeichnet, daß der Anstieg des Trägergasdurchsatzes dem 1,5- bis 4fachen des Nennwertes des Durchsatzes entspricht.

10. Verfahren zur schnellen Aufkohlung in einem kontinuierlichen geschlossenen Ofen nach Anpruch 9, dadurch gekennzeichnet, daß die Dauer der Einspritzung des Trägergases mit einer Kohlenmonoxidkonzentration oberhalb des Nennwertes zwischen 5 und 50 % der Gesamtdauer der Behandlung umfaßt.

11. Verfahren zur schnellen Aufkohlung in einem kontinuierlichen geschlossenen Ofen nach den Ansprüchen 1 bis 10, dadurch gekennzeichnet, daß das Trägergas mit einer Konzentration an CO oberhalb des Nennwertes wenigstens teilweise aus einem Stickstoff-Methanol-Gemisch mit einem Volumenverhältnis erhalten wird, wobei N₂ und MeOH jeweils die Konzentrationen an Stickstoff und Methanol bedeuten.

12. Verfahren zur schnellen Aufkohlung in einem kontinuierlichen geschlossenen Ofen nach den Ansprüchen 1 bis 11, in welchem man ein Gemisch von Stickstoff und Methanol benutzt, um das Trägergas zu erzeugen, dadurch gekennzeichnet, daß der Stickstoffdurchsatz während der gesamten Dauer des Verfahrens konstant bleibt, wobei der Methanoldurchsatz gemäß den Veränderungen der Kohlenmonoxidkonzentration der Atmosphäre variiert.

## Claims

1. A rapid casehardening process within a closed continuous furnace, into which are injected a carrier gas and a hydrocarbon which at the normal casehardening temperatures are liable to generate an atmosphere of predetermined composition having a nominal concentration of carbon monoxide, one furnace door being opened with a specific repetition rate to allow the passage of a charge to be casehardened, the opening of this door in particular generating an increase in the concentration of the oxidizing species in the atmosphere of the said furnace, characterised in that the carbon monoxide concentration of the atmosphere injected into the furnace is increased with the same repetition rate, in such a way as to compensate for the increase in the concentration of the oxidizing species of the furnace and thus to keep the carbon potential of the casehardening atmosphere of the furnace constant throughout the duration of the casehardening of the said workpieces.

2. A rapid casehardening process within a closed continuous furnace according to claim 1, characterised in that the increase of the carbon monoxide concentration takes place from the opening of the door.

3. A rapid casehardening process within a closed continuous furnace according to claim 2, characterised in that immediately upon closing the furnace door, the carbon monoxide concentration of the atmosphere injected is restored to its nominal value in the predetermined cmposition.

4. A rapid casehardening process within a closed continuous furnace according to claim 2, characterised in that immediately upon closing the furnace door but with an adjustable time-lag, the carbon monoxide concentration of the atmosphere injected is restored to its nominal value in the predetermined composition.

5. A rapid casehardening process within a closed continuous furnace according to claims 1 to 4, characterised in that the injection of carbon monoxide precedes the opening of the door by a few instants.

6. A rapid casehardening process within a closed continuous furnace according to claim 1, characterised in that the increase of the carbon monoxide concentration takes place upon closing the door or precedes the said closing by a few instants when the opening period of the door is predetermined, during a predetermined time interval, prior to reverting to the nominal concentration.

7. A rapid casehardening process within a closed continuous furnace according to claims 1 to 6, characterised in that the return to the nominal value of the carbon monoxide concentration of the injected atmosphere occurs when the carbon potential measured in the enclosure has returned substantially to a predetermined reference value.

8. A rapid casehardening process within a closed continuous furnace according to claims 1 to 7, characterised in that the rate of flow of the atmosphere injected into the furnace is raised during at least a part of the period of injection of an atmosphere having a higher carbon monoxide concentration than the nominal value.

9. A rapid casehardening process within a closed continuous furnace according to claim 8, characterised in that the increase in the carrier gas flow rate corresponds to 1.5 to 4 times the nominal value of the flow rate.

10. A rapid casehardening process within a closed continuous furnace according to claim 9, characterised in that the duration of injection of the carrier gas having a higher carbon monoxide concentration than the nominal value is comprised between 5 and 50 % of the total duration of the treatment.

11. A rapid casehardening process within a closed continuous furnace according to claims 1 to 10, characterised in that the carrier gas having a CO concentration higher than the nominal value is obtained at least partially from a nitrogen- methanol mixture having a volume ratio N₂ and MeOH respectively representing the nitrogen and methanol concentrations.

12. A rapid casehardening process within a closed continuous furnace according to claims 1 to 11, in which there is used a mixture of nitrogen and of methanol to generate the carrier gas, characterised in hat the nitrogen flow rate remains constant throughout the duration of the process, the rate of flow of methanol varying according to the variations in carbon monoxide concentration of the atmosphere.
